# NEUE EUROPÄISCHE PATENTSCHRIFT

(11) **EP 0 067 374 B2**
(45) Veröffentlichungstag und Bekanntmachung des Hinweises auf die Entscheidung über den Einspruch: **18.10.1995**
(45) Hinweis auf die Patenterteilung: 30.12.1986
(21) Anmeldenummer: 82104877.4
(22) Anmeldetag: 03.06.1982
(51) Int. Cl.: B21B 9/00

(54) **Verfahren zur thermomechanischen Behandlung beim kontinuierlichen Warmwalzen von Walzstahl**
Method for the thermo-mechanical treatment of hot rolled steel
Procédé de traitement thermo-mécanique de l'acier laminé à chaud

(30) Priorität: 11.06.1981 DD 230714
(43) Veröffentlichungstag der Anmeldung: 22.12.1982
(73) Patentinhaber: HENNIGSDORFER STAHL ENGINEERING GMBH, D-16761 Hennigsdorf (DE)
(72) Erfinder: Tamm, Franz, DDR-1422 Hennigsdorf (DD); Höricke, Bernhard, DDR-1540 Falkensee (DD); Welfle, Kurt, DDR-1422 Hennigsdorf (DD)
(74) Vertreter: Erich, Dieter

(56) Entgegenhaltungen:
- AT-B- 319 308
- DE-A- 1 433 760
- DE-A- 1 608 387
- DE-B- 2 717 780
- DE-C- 2 437 684
- FR-A- 2 008 958
- FR-A- 2 196 207
- FR-A- 2 251 384
- US-A- 4 060 428
- US-A- 4 222 257
- Stahl und Eisen, Nr. 9, Mai 1981, Seiten 593-600, "Thermomechanisches und temperaturgeregeltes Walzen von Grobblech und Warmband", von K. Lorenz et al.
- Freiberger Forschungshefte, Band 206,1978, Seiten 53 ff., "Einfluss der HTMB auf die mechanischen Eigenschaften von bainitischem HSB", von U. Wohlfarth
- Neue Hütte, 18.Jahrgang 1973, Heft 11, Seiten 654-662, "Möglichkeiten der Beeinflussung der Gefügeausbildung und der Werkstoffeigenschaften bei der Warmformgebung", von A. Hensel und W. Lehnert
- Grundlagen des Walzverfahrens, von H.Hoff/T. Dahl, Verlag Stahleisen mbH, Düsseldorf, 1955,Seiten 217-223

## Beschreibung

Die hohen Walzgeschwindigkeiten in modernen Warmwalzstraßen haben zu gesteigerten Umformtemperaturen geführt, die zwar für den Verformungswiderstand des Walzguts günstig sind, jedoch häufig negative Auswirkungen auf das Gefüge und die Werkstoffeigenschaften haben. Eine Senkung der Umformtemperaturen führt zwar zu verbesserten Werkstoffeigenschatten, hat jedoch die Nachteile eines erhöhten Kraftbedarfs für die Umformung, eines erhöhten Walzenverschleisses und einer Leistungsverringerung der Walzstraßen.

In verschiedenen Industrieländern werden Verfahren zur sog. thermomechanischen Behandlung von Walzgut angewendet, mit denen durch geeignete Wahl der Umformtemperaturen, der Umformgrade, der Umformgeschwindigkeiten, der Umformzeitpunkte, der Verweilzeit nach der Umformung und der anschließenden Abkühlung das Gefüge und die Eigenschaften des Walzgutes günstig beeinflußt werden können. So werden beispielsweise beim sog. « kontrollierten Walzen » von perlitarmen mikrolegierten Stählen erhöhte Festigkeitseigenschaften bei guten plastischen Werten und guter Schweißbarkeit erzielt. Das « kontrollierte Walzen », bei dem der Walzstahl bei herabgesetzten Temperaturen jedoch noch im Bereich des stabilen Austenits umgeformt wird, erfordert besondere Walzwerksausrüstungen mit erhöhter Antriebsleistung und Stabilität. Noch höher sind die Anforderungen an die Walzwerksausrüstungen beim sog. Austenitformhärten, bei welchem die Umformung des metastabilen Austenits zur Eigenschaftsverbesserung des Walzgutes ausgenutzt wird. In diesem Falle müssen die Walzwerke bereits bei der Konstruktion auf die hohen Beanspruchungen ausgelegt werden, weil das Verfahren in üblichen Walzstraßen nicht durchgeführt werden kann.

Bei der bekannten thermischen Verfestigung aus der Walzhitze, bei dem das Walzgut nach beendeter Umformung einer intensiven Abkühlung unterworfen wird, ist ein bestimmter Wärmeentzug notwendig, um das angestrebte Vergütungsgefüge in den Randzonen der Walzadern zu erhalten. Je höher die Walzendtemperatur liegt, umso schwieriger ist diese Aufgabe zu lösen. Darüber hinaus ist dieses Verfahren nur bis zu bestimmten Walzgut-Abmessungen anwendbar.

Sowohl bei der üblichen Warmumformung in Walzstraßen als auch bei den modernen thermomechanischen Behandlungsverfahren soll das Walzgut eine mehr oder weniger gleichmäßige Temperatur über den Querschnitt aufweisen, um homogene Werkstoffeigenschaften zu erzielen. Zum Erhalt einer gleichmäßigen Temperatur über den Walzgutquerschnitt wird das Walzgut vor der maßgeblichen Umformung entweder langsam, z. B. mit Luft, abgekühlt oder mit Druckwasser intensiv abgeschreckt, wobei sich anschließend ein Temperaturausgleich einstellt. In beiden Fällen wird der Walzvorgang unterbrochen und die Umformung erst nach einer bestimmten Zeitspanne fortgesetzt. Minderungen der Leistung des Walzwerkes sind dabei nicht zu vermeiden.

Aus der FR-A-2 196 207 ist ein Verfahren zum Warmwalzen von Knüppeln zu Stabmaterial bekannt, bei dem die Walzgutoberfläche zwischen mehreren Walzgerüsten der Fertigstraße mit Wasser gekühlt und anschließend die Walzguttemperaturen in Schlingenbildnern zumindest teilweise egalisiert werden, wodurch die Temperatur über den gesamten Walzgutquerschnitt abgesenkt wird. Durch diese wiederholten Kühl- und Egalisiervorgänge soll der bei jedem Umformvorgang auftretenden Erwärmung des Walzguts entgegengewirkt und dadurch das Walzgutgefüge verbessert werden.

Ein ähnliches Vorgehen wird in der FR-A-2 251 384 beschrieben, bei dem jedoch die Kühlvorgänge des Walzgutes nicht zwischen den einzelnen Fertiggerüsten, sondern auf einer relativ langen Strecke vor seinem Einlauf in die Fertigstraße vorgenommen werden, um auch in diesem Fall Endtemperaturen von 955 °C des aus dem letzten Fertiggerüst auslaufenden Stabmaterials nicht zu überschreiten. Die Walzgut-Durchlaufstrecke vor der Fertigstraße ist so bemessen, daß ein Temperaturausgleich zwischen den durch Besprühen mit Wasser gekühlten Randzonen und dem heißen Walzgutkern stattfindet, bevor das Walzgut in das erste Fertiggerüst einläuft.

Der Erfindung liegt die Aufgabe zugrunde, ein Verfahren zur thermomechanischen Behandlung von Walzstahl beim kontinuierlichen Warmwalzen aufzuzeigen, das eine Verbesserung der Werkstoffeigenschaften und eine gezielte Einstellung einer verringerten Umformtemperatur unmittelbar vor dem oder den Fertigstich(en) ermöglicht.

Gelöst wird diese Aufgabe durch die Merkmale des Patentanspruchs 1.

Durch die sich bei Einhaltung der beanspruchten Werte ergebende intensive Abkühlung der Walzgutoberfläche z. B. mittels Druckwasser bildet sich in den Randzonen des Walzgutes vorteilhaft ein feinkörniges Gefüge aus. Da sich der folgende Umformvorgang unmittelbar an den intensiven Kühlvorgang anschließt und mit einem Umformgrad bzw. einer Stichabnahme von mindestens 10% vorgenommen wird, ergibt sich eine intensive Einwirkung der Umformkräfte auf das noch heiße und daher duktilere Kernmaterial, was eine Verfeinerung des Gefüges zur Folge hat. Als Ergebnis weisen Randzone und Kern nur noch geringe Gefügeunterschiede auf, wobei das erfindungsgemäß behandelte Walzgut verbesserte Werkstoffeigenschaften für die Weiterverarbeitung hat, und zwar trotz hoher Walzgeschwindigkeiten und Walztemperaturen.

Die Erfindung soll nachstehend anhand eines im ZTU-Schaubild dargestellten Ausführungsbeispiels näher erläutert werden.

In diesem ZTU-Schaubild sind die Kerntemperatur 1 des Walzgutes, die Randzonentemperatur 2 des Walzgutes, die Ac₃-Temperaturumwandlungslinie 3, die Ac₁-Temperaturumwandlungslinie 4 und die Martensitumwandlungslinie Mₛ des behandelten Stahls dargestellt.

Ausgehend von der Umformtemperatur von beispielsweise 1 100°C der vorangegangenen Walzstiche erfolgt eine intensive Abkühlung des Walzgutes an seiner Oberfläche auf eine Temperatur oberhalb der Martensitumwandlungstemperatur Mₛ mittels Druckwasser im Bereich a. Anschließend erfolgt in der Phase des Temperaturausgleichs zwischen Oberfläche und Walzgutkern die weitere Warmumformung im Bereich b. In der kälteren Randzone ist die Rekristallisation gebremst und im Ergebnis der Behandlung liegt in dieser Randzone ein feinkörnigeres Gefüge vor, als es sich ohne Kühlung einstellt. Infolge des Temperaturausgleichs während der Formgebung fällt die Kerntemperatur ab, was eine Verfeinerung des Gefüges zur Folge hat. Im Endergebnis weisen Randzone und Kern nur noch geringe Gefügeunterschiede auf.

Die Zeichnung zeigt eine weitere Kühlstufe c im Anschluß an die erfindungsgemäße Behandlung, die zur Einstellung bestimmter Festigkeitseigenschaften ebenso wie die vorangegangene Kühlstufe im Bereich a der Zeichnung beiträgt, jedoch mit erheblich verringertem kühltechnischen Aufwand durchgeführt wird.

Die durch den Bereich a in der Zeichnung angegebene Kühlstufe wirkt sich auf das Ergebnis jeder beliebigen nachfolgenden thermomechanischen Behandlung positiv aus.

Durch das erfindungsgemäße Verfahren können trotz hoher Walzgeschwindigkeiten und Walztemperaturen die für eine gegebene Stahlzusammensetzung optimalen Werkstoffeigenschaften erreicht werden.

Aufstellung der verwendeten Bezugszeichen

| | |
|---|---|
| 1 | Kerntemperatur des Walzgutes |
| 2 | Temperatur der Randzone des Walzgutes |
| 3 | Ac₃-Umwandlungstemperaturlinie des behandelten Stahles |
| 4 | Ac₁-Umwandlungstemperaturlinie des behandelten Stahles |
| a | Bereich |
| b | Bereich |
| c | nachfolgende Kühlstufe |
| Mₛ | Martensit-Umwandlungstemperatur |

## Patentansprüche

1. Verfahren zur thermomechanischen Behandlung beim kontinuierlichen warmwalzen von Walzstahl, insbesondere von Draht und Feinstahl, bei welchem das Walzgut ausgehend von einer Temperatur bei 1100 °C des letzten vorangegangenen Walzstichs mit einer Abkühlungsgeschwindigkeit von 1800 °C/sec abgekühlt wird, dadurch gekennzeichnet, daß die Walzgutoberfläche um 600 °C ohne Unterschreitung der Ms-Linie abgekühlt sind das Walzgut während eines anschließenden Temperaturausgleichs zwischen seiner Randzone und dem Kern einer weiteren Warmumformung unterworfen wird, wobei in dieser nachfolgenden Warmumformung ein Umformgrad von mindestens 10 % eingehalten wird.

2. Verfahren nach Anspruch 1, bei dem das bei etwa 1100 °C im letzten vorangegangenen Walzstich umgeformte Walzgut an seiner Oberfläche mit Druckwasser abgekühlt wird.

## Claims

1. A method for the thermomechanical treatment in the continous hot of rolled steel, in particular of wire rod and small sections, in which the rolling stock, starting from a temperature of 1100°C of the last preceding reduction pass, is cooled at a cooling rate of 1800°C/s, chracterized by cooling the surface of the rolling stock by 600°C without falling below the Ms-line and subjecting the rolling stock to a further hot forming operation during the subsequent temperature equalization between its edge zone and the core, wherein a forming degree of at least 10 % is observerd during such subsequent hot forming operation.

2. A method according to claim 1, wherein the rolling stock formed in the last preceding reduction pass at approx. 1100°C is cooled on its surface with pressure water.

## Revendications

1. Procédé de traitement thermomécanique pour le laminage à chaud continu d'acier, notamment de fil et d'acier fin, selon lequel le produit laminé, chauffé à une température d'environ 1100° C pendant la dernière passe, est refroidi à une vitesse de 1800° C par seconde, **caractérisé par le fait que** la surface du produit laminé est refroidie de 600° C sans descendre au-dessous de la ligne martensite et que le laminé subit une autre déformation à chaud pendant l'équilibrage ultérieur de température entre les bords et le coeur, sous respect d'un taux de déformation d'au moins 10 %.

2. Procédé suivant la spécification n° 1, dans lequel le laminé déformé au cours de la passe précédente à une température d'environ 1100° C est refroidi en surface à l'eau sous pression.
